# EUROPÄISCHE PATENTSCHRIFT

(11) **EP 1 308 227 B1**
(45) Veröffentlichungstag und Bekanntmachung des Hinweises auf die Patenterteilung: **13.12.2006**
(21) Anmeldenummer: 02022836.7
(22) Anmeldetag: 12.10.2002
(51) Int. Cl.: B22D 19/00

(54) **Verfahren zum Eingiessen eines metallischen Halbzeugs**
Process for insert moulding a metallic insert
Procédé de surmoulage d'un insert métallique

(30) Priorität: 31.10.2001 DE 10153305
(43) Veröffentlichungstag der Anmeldung: 07.05.2003
(73) Patentinhaber: DaimlerChrysler AG, 70567 Stuttgart (DE)
(72) Erfinder: Rückert, Franz, Dr., 73760 Ostfildern (DE); Schäfer, Helmut, 71394 Kernen (DE); Schilling, Dezsoe, 71282 Hemmingen (DE); Stocker, Peter, 71560 Sulzbach (DE)

(56) Entgegenhaltungen:
- EP-A- 0 568 315
- EP-A- 0 750 054
- EP-A- 0 826 444
- DE-A- 4 032 862
- DE-A- 19 750 687
- FR-A- 2 758 284

## Beschreibung

Die Erfindung betrifft ein Verfahren zum Eingießen eines metallischen Halbzeugs in ein Gussbauteil nach dem Oberbegriff des Anspruchs 1.

Gussbauteile, insbesondere Leichtmetallgussbauteile werden häufig durch Einlegeteile, die durch Eingießen in das Bauteil integriert werden, verstärkt. Diese Einlegeteile stellen lokale Werkstoffverbesserungen dar wie z. B. bessere Verschleißbeständigkeit, höhere mechanische Festigkeit oder thermische Beständigkeit.

Die technische Schwierigkeit beim Eingießen derartiger Einlegeteile besteht oftmals in der unbefriedigenden Haftung zwischen der relativ glatten Oberfläche des Einlegeteils und dem erstarrten Gießmetall. Die kurze Berührungszeit zwischen der metallischen Schmelze und dem Einlegeteil sowie geringe Benetzung, wie sie in verschieden Materialpaarungen besteht, verhindert in den meisten Fällen eine chemische Verbindung bzw. ein Legieren des Gießmetalls und des Einlegeteils an deren Grenzflächen. Ein Spalt an der Grenzfläche kann den Wärmeübergang beeinträchtigen oder eine mechanische Schwachstelle darstellen.

Diesem Problem wird derzeit durch ein Aufrauhen der Oberfläche des Einlegeteils begegnet. Das Aufrauhen erfolgt zuweilen durch Sandstrahlen oder wie in der DE 197 50 687 A1 am Beispiel einer Zylinderläufbuchse beschrieben wird, durch spanabhebendes Bearbeiten der Oberfläche und anschließenden Sandstrahlen. Hierdurch werden an der Oberfläche des Halbzeuges mikroskopische Hinterschnitte erzeugt, die eine Verklammerung zwischen dem Gießmetall und dem Einlegeteil bewirken.

Reines Sandstrahlen führt jedoch nicht zu gewünschten Hinterschnitten, sondern im Wesentlichen zu Vertiefungen an der Oberfläche. Das Verfahren nach der DE 197 50 687 A1 erzeugt die gewünschten Hinterschnitte ist jedoch in seiner Gesamtheit sehr teuer.

Hiervon ausgehend besteht die Aufgabe der Erfindung darin, die Haftung von Einlegeteilen gegenüber dem Stand der Technik zu verbessern und kostengünstiger zu gestalten.

Die Lösung der Aufgabe besteht in einem Verfahren nach den Merkmalen des Anspruchs 1.

Das erfindungsgemäße Verfahren nach Anspruch 1 besteht darin, dass ein Einlegeteil vor dem Einlegen in ein Gießwerkzeug durch Hochdruckwasserstrahlen aufgerauht wird. Durch das Hochdruckwasserstrahlen wird die Oberfläche gereinigt und es werden vorteilhafte Hinterschnitte auf der Oberfläche des Einlegeteils erzeugt, die zu einer guten Verklammerung des Gießmetalls nach dessen Erstarrung führen.

Das Einlegeteil ist bevorzugt ein metallisches Einlegeteil. Unter bestimmten Vorraussetzungen und Oberflächeneigenschaften können auch intermetallische Bauteile; Hartmetall, Metall-Keramik-Composites, Metall-Matrix-Composites (MMC), Intermetallik-Keramik-Composites, Keramiken oder anorganische Naturmaterialien als Einlegeteile eingesetzt werden

Es hat sich herausgestellt, dass der optimale Druckbereich eines Wasserstrahls zwischen 1500 bar und 2000 bar liegt. Über 2000 bar wird die Oberfläche zu sehr beschädigt, unter 1500 bar ist die Ausbildung von Hinterschnitten zu gering. Zudem ist es möglich für diese relativ geringen Drücke Pumpen bestehender Druckanlagen wie zum Beispiel für das Bauteilentgraten zu nutzen, wodurch die Investitionskosten verringert werden.

Das erfindungsgemäße Aufrauhen der Oberfläche erfolgt bevorzugt durch einen oder mehrere Flachstrahldüsen, die eine elliptische Öffnung aufweist. Derartige Düsen liefern im Gegensatz zu Vollstrahldüsen mit kreisförmiger Öffnung zu einen aufgeweiteten Oberflächenstrahl und zu einer rillenfreien Oberfläche. Die Anwendung mehrerer Düsen gleichzeitig verringert die Bearbeitungszeit.

Zu Erzielung einer besonders rillenfreien Oberfläche liegt ein Austrittswinkel des Hochdruckwasserstrahls zwischen 20 und 34°.

Eine besonders zweckmäßige Art die Oberfläche wirtschaftlich und schnell aufzurauhen ist die Anwendung eines Feldes von Düsen, die bevorzugt senkrecht zur Oberfläche angeordnet sind.

Sehr gut geeignet zur Aufrauhung der Oberfläche nach dem erfindungsgemäßen Verfahren sind übereutektische Aluminium-Siliziumlegierungen. Halbzeuge aus derartigen Werkstoffen weisen an der Oberfläche harte siliziumreiche Phasen und relativ weiche aluminiumreiche Phasen auf. Die harten, siliziumreichen Phasen werden durch das Wasserstrahlen herausgerissen und hinterlassen die gewünschten Hinterschnitte an der Oberfläche.

Im Folgenden wird das erfindungsgemäße Verfahren an Hand von einem Beispiel und zwei Figuren näher erläutert.

Es zeigen:
- Fig. 1: eine Anordnung von drei Wasserstrahldüsen und einem Halbzeug,
- Fig. 2: Schnitt durch eine wassergestrahlte Oberfläche.

### Beispiel

Eine Feld 1 von 3 Flachstrahldüsen 3 -wie in **Fig. 1** dargestellt- mit hier nicht erkennbaren elliptischen Öffnungen vom Durchmesser 2,5 mm, wird senkrecht zu einer rotierenden Zylinderlaufbuchse 5 aus einer übereutektischen Aluminium-Silizium-Legierung positioniert. Der Abstand 9 zwischen Düsenöffnung und der Zylinderlaufbuchse 5 beträgt 12 mm. Die Rotationsgeschwindigkeit der Zylinderlaufbuchse 5 beträgt 600 Umdrehungen pro Minute. Gleichzeit beschreibt das Düsenfeld 1 eine Längsbewegung entlang der Längsachse der Zylinderlaufbuchse mit einer Geschwindigkeit von 10 mm/s.

Das Strahlmedium Wasser enthält einen Neutralreiniger mit einer Konzentration von ca. 1,5 %. Das Strahlmedium tritt in Form eines Wasserstrahls 7 aus der Düse 3 aus und beschreibt dabei einen Öffnungswinkel α von 30°. Der Wasserstrahl 7 weist beim Austritt aus der Düsenöffnung einen Druck von 1900 bar auf. Durch den Wasserstrahl wird eine Oberfläche 11 erzeugt, wie sie in **Fig. 2** dargestellt ist. Die Oberfläche 11 weist Hinterschneidungen 13 auf, die durch das Herausbrechen von hier nicht dargestellten silziumreichen Phasen herrührt. Der Mittenrauhwert Ra der so erzeugten Oberfläche beträgt 8,4 um, die gemittelte Rauhtiefe Rz beträgt 55,3 um.

Die so vorbehandelte Zylinderlaufbuchse wird in einem Druckgusswerkzeug auf Pinolen positioniert, das Werkzeug wird geschlossen und ein so entstandener Formhohlraum, der ein Zylinderkurbelgehäuse abbildet, wird unter Druck (ca. 800 bar) mit einer flüssigen Aluminiumlegierung (AlSi9Cu3) gefüllt. Während des Füllens umströmt das Aluminium die Zylinderlaufbuchse und dringt in die Bereiche der Hinterschneidungen 13 ein. Nach dem Erstarren des Aluminiums entsteht eine feste Verklammerung zwischen dem erstarrten Aluminium und der Oberfläche der Zylinderlaufbuchse (Grenzfläche). Die Haftfestigkeit dieser Grenzfläche ist zweimal so hoch wie die einer Grenzfläche mit sandgestrahlter Oberfläche des Einlegeteils.

Im Gegensatz zu anderen Strahlverfahren wird bei der Anwendung auf aluminiumreichen Oberflächen eine Adsorbtionsschicht und eine sich auf Grund der hohen Sauerstoffaffinität bildende Oxidschicht entfernt. Es wird durch das erfindungsgemäße Verfahren bezüglich des Anschmelzens der Oberfläche und einer daraus resultierenden metallischen Bindung eine hochaktive Oberfläche des Halbzeugs geschaffen.

Das erfindungsgemäße Verfahren kann auf alle gängige Gießverfahren, bei denen Einlegeteile eingießbar sind, angewendet werden. Dazu gehören insbesondere der konventionelle Druckguss, das Squeeze Casting, Thixocasting, Thixomolding, Kokillenguss, Sandguss, Feinguss und bei entsprechend temperaturbeständigen Einlegeteilen alle Arten des Eisengusses.

Die im vorangegangenen Beispiel genannten Parameter sind auf einen bestimmten Anwendungsfall optimiert. Je nach Anwendungsfall können die Parameter wie folgt variieren. Der Abstand zwischen der Düsenöffnung und der Oberfläche des Einlegeteils kann zwischen 10 mm und 30 mm betragen. Der Druck des Wasserstrahls liegt zwischen 1500 bar und 2000 bar, der Austrittswinkel zwischen 25° und 34°. Die Rotationsgeschwindigkeit des Einlegeteils liegt zwischen 100 und 1000/min, wobei die Vorschubgeschwindigkeit der Düse oder des Düsenfeldes zwischen 2 mm/s und 50 mm/s variiert.

Die beiden letzt genannten Parameter sind besonders wichtig für die Beschaffenheit der Oberfläche, nämlich die Form und Häufigkeit der Hinterschneidungen, die mikroskopische Oberflächenrauhigkeit und die makroskopische Ebenheit (Vermeidung von Rillenbildung). Bei nicht rotationssymmetrischen Einlegeteilen wird auf eine Rotation des Einlegeteils während des Wasserstrahlens verzichtet.

Das Düsenfeld oder die einzelne Düse ist bei herkömmlichen Anlagen zum Hochdruckwasserstrahlen mit dicken und schwer beweglichen Versorgungsleitungen verbunden. Die freie Bewegung der Düsen ist demnach eingeschränkt. In vielen Fällen ist es zweckmäßig, das zu bestrahlende Einlegeteil relativ zum Düsenfeld oder zur Düse zu bewegen. In einem einfachen Fall erfolgt dies, wie im Beispiel beschrieben, durch Rotation. In anderen Fällen erfolgt die Relativbewegung durch eine geeignete Mimik bzw. durch Roboter.

## Patentansprüche

1. Verfahren zum Eingießen eines Halbzeugs in ein Gussbauteil, wobei das Halbzeug an einer dem Gussteil zugewanden Oberfläche aufgerauht wird, anschließend in ein Gießwerkzeug lagedefiniert positioniert wird, mit Gießmetall umgossen wird, wonach eine feste Verbindung zwischen dem Halbzeug und dem erstarrten Gießmetall an der aufgerauhten Oberfläche erfolgt,
**dadurch gekennzeichnet,**
**dass** die Oberfläche des Halbzeugs durch Hochdruck-Wasserstrahlen aufgerauht wird.

2. Verfahren nach Anspruch 1,
**dadurch gekennzeichnet,**
**dass** der Wasserdruck zwischen 1500 bar und 2000 bar beträgt.

3. Verfahren nach Anspruch 1 oder 2,
**dadurch gekennzeichnet,**
**dass** das Aufrauhen durch mindestens eine Düse mit einer elliptischer Öffnung erfolgt.

4. Verfahren nach einem der Ansprüche 1 bis 3,
**dadurch gekennzeichnet,**
**dass** ein Austrittswinkel eines Wasserstrahls aus der mindestens einen Düse zwischen 25° und 34° beträgt.

5. Verfahren nach einem der Ansprüche 1 bis 4,
**dadurch gekennzeichnet,**
**dass** ein Feld von mindestens zwei Düsen, senkrecht zur Oberfläche gerichtet wird.

6. Verfahren nach einem der Ansprüche 1 bis 5,
**dadurch gekennzeichnet,**
**dass** das Halbzeug aus einer übereutektischen Aluminium-Silizium-Legierung besteht.

## Claims

1. Process for casting a semi-finished product into a casting, the semi-finished product being roughened on a surface which faces the casting, then being placed in a defined position in a casting mould and surrounded with casting metal, after which a firm bond is formed between the semi-finished product and the solidified casting metal at the roughened surface,
**characterized**
**in that** the surface of the semi-finished produced is roughened by high-pressure water blasting.

2. Process according to Claim 1, **characterized in that** the water pressure is between 1500 bar and 2000 bar.

3. Process according to Claim 1 or 2, **characterized in that** the roughening is effected by at least one nozzle with an elliptical opening.

4. Process according to one of Claims 1 to 3, **characterized in that** an outlet angle of a water jet from the at least one nozzle is between 25° and 34°.

5. Process according to one of Claims 1 to 4, **characterized in that** an array of at least two nozzles is directed perpendicular to the surface.

6. Process according to one of Claims 1 to 5, **characterized in that** the semi-finished product consists of a hypereutectic aluminium-silicon alloy.

## Revendications

1. Procédé de coulage d'un demi-produit dans un composant coulé, le demi-produit étant rendu rugueux sur une surface tournée vers la pièce coulée, puis étant positionné dans un outil de coulée avec une position définie, étant enveloppé par coulage de métal de coulée, puis une connexion fixe entre le demi-produit et le métal de coulée rigidifié se produisant sur la surface rendue rugueuse,
**caractérisé en ce que**
la surface du demi-produit est rendue rugueuse par des jets d'eau à haute pression.

2. Procédé selon la revendication 1,
**caractérisé en ce que**
la pression d'eau est comprise entre 1500 bars et 2000 bars.

3. Procédé selon la revendication 1 ou 2,
**caractérisé en ce que**
la rugosité est réalisée par au moins une buse avec une ouverture elliptique.

4. Procédé selon l'une quelconque des revendications 1 à 3,
**caractérisé en ce**
**qu'**un angle de sortie d'un jet d'eau hors de l'au moins une buse est compris entre 25° et 34°.

5. Procédé selon l'une quelconque des revendications 1 à 4,
**caractérisé en ce**
**qu'**un champ d'au moins deux buses est orienté perpendiculairement à la surface.

6. Procédé selon l'une quelconque des revendications 1 à 5,
**caractérisé en ce que**
le demi-produit se compose d'un alliage hypereutectique d'aluminium et de silicium.
